# EUROPÄISCHE PATENTSCHRIFT

(11) **EP 2 807 281 B1**
(45) Veröffentlichungstag und Bekanntmachung des Hinweises auf die Patenterteilung: **02.06.2021**
(21) Anmeldenummer: 13705380.7
(22) Anmeldetag: 19.01.2013
(51) Int. Cl.: C22C 14/00, C22C 21/00, C22C 30/00, C22F 1/00

(54) **VERFAHREN ZUR HERSTELLUNG GESCHMIEDETER BAUTEILE AUS EINER TIAL-LEGIERUNG UND ENTSPRECHEND HERGESTELLTES BAUTEIL**
METHOD FOR PRODUCING FORGED COMPONENTS FROM A TIAL ALLOY AND COMPONENT PRODUCED THEREBY
PROCÉDÉ DE FABRICATION DE PIÈCES FORGÉES DANS UN ALLIAGE TIAL ET PIÈCE FORGÉE FABRIQUÉE PAR CE PROCÉDÉ

(30) Priorität: 25.01.2012 DE 102012201082
(43) Veröffentlichungstag der Anmeldung: 03.12.2014
(73) Patentinhaber: MTU Aero Engines GmbH, 80995 München (DE)
(72) Erfinder: SMARSLY, Wilfried, 81669 München (DE)
(86) Internationale Anmeldenummer: PCT/DE2013/000037
(87) Internationale Veröffentlichungsnummer: WO 2013/110260

(56) Entgegenhaltungen:
- EP-A1- 0 889 143
- EP-A1- 2 272 993
- EP-A1- 2 386 663
- EP-A1- 2 386 663
- WO-A2-02/48420
- US-A- 5 746 846
- HELMUT CLEMENS ET AL: "Intermetallic Titanium Aluminide - An Innovative Low-weight Material for High-temperature Applications; Intermetallisches Titanaluminid - Ein innovativer Leichtbauwerkstoff für Hochtemperaturanwendungen", BHM BERG- UND HÜTTENMÄNNISCHE MONATSHEFTE ; ZEITSCHRIFT FÜR ROHSTOFFE, GEOTECHNIK, METALLURGIE, WERKSTOFFE, MASCHINEN- UND ANLAGENTECHNIK, SPRINGER-VERLAG, VIENNA, Bd. 156, Nr. 7, 1. Juli 2011 (2011-07-01), Seiten 255-260, XP019941410, ISSN: 1613-7531, DOI: 10.1007/S00501-011-0004-5
- SCHMOELZER T ET AL: "Phase fractions, transition and ordering temperatures in TiAl-Nb-Mo alloys: An in- and ex-situ study", INTERMETALLICS, ELSEVIER SCIENCE PUBLISHERS B.V, GB, Bd. 18, Nr. 8, 1. August 2010 (2010-08-01) , Seiten 1544-1552, XP027099742, ISSN: 0966-9795 [gefunden am 2010-06-22]

## Beschreibung

### HINTERGRUND DER ERFINDUNG

### GEBIET DER ERFINDUNG

Die vorliegende Erfindung betrifft ein Verfahren zur Herstellung eines Bauteils aus einer TiAl-Legierung, bei welchem das Bauteil durch Schmieden, insbesondere durch isothermes Schmieden geformt und nachfolgend einer Wärmebehandlung unterzogen wird. Darüber hinaus betrifft die vorliegende Erfindung ein entsprechend hergestelltes Bauteil. Ein Verfahren gemäß den Merkmalen des Oberbegriffs von Anspruch 1 ist zum Beispiel aus der EP 2 386 663 A1 bekannt.

### STAND DER TECHNIK

TiAl-Legierungen, deren Hauptbestandteile Titan und Aluminium sind, zeichnen sich dadurch aus, dass sie durch Ausbildung von intermetallischen Phasen, wie beispielsweise γ-TiAl, die einen hohen Anteil kovalenter Bindungskräfte innerhalb der metallischen Bindung aufweisen, bei ausreichender Duktilität über eine hohe Festigkeit, insbesondere Hochtemperaturfestigkeit, verfügen. Zudem besitzen sie ein geringes spezifisches Gewicht, sodass der Einsatz der Titanaluminide bzw. von TiAl-Legierungenwie bei Hochtemperaturanwendungen, beispielsweise bei Strömungsmaschinen, insbesondere Gasturbinen oder Flugtriebwerken, geeignet ist.

Durch Zugabe bestimmter Legierungsbestandteile, wie beispielsweise Niob und Molybdän, können das Eigenschaftsprofil der TiAl-Legierungen weiter optimiert werden. Derartige Legierungen mit Niob- und Molybdän-Anteil werden auch als sogenannte TNM-Legierungen bezeichnet,

Diese Legierungen werden in Flugtriebwerken beispielsweise als Leit- oder Laufschaufeln eingesetzt und werden durch Schmieden in die entsprechende Bauteilform gebracht. Insbesondere kann hier isothermes Schmieden mit nachfolgendender Wärmebehandlung zur Einstellung des Gefüges und des Eigenschaftsprofils eingesetzt werden. Auf diese Weise lassen sich auch einstückige Schaufel-Scheiben-Einheiten, sogenannte blisk (Kunstwort für blade and disk) herstellen. Allerdings kann es bei der Herstellung auf Grund von Unterschieden in der chemischen Zusammensetzung über das Bauteil hinweg zu einer unterschiedlichen Phasenzusammensetzung innerhalb eines Bauteils aus einem TiAl - Werkstoff kommen, was eine ungleichmäßige Verteilung des Eigenschaftsprofils im Bauteil zur Folge hat, sodass aufgrund entsprechender Schwankungen der Eigenschaften über das Bauteil hinweg derartige Bauteile nicht mehr einsetzbar sind, wenn sie außerhalb der vorgegebenen Spezifikation für das Bauteil liegen. Dadurch kommt es zu hohen Ausschussraten.

### AUFGABE DER ERFINDUNG

Es ist deshalb Aufgabe der vorliegenden Erfindung, ein Verfahren zur Herstellung von Bauteilen aus einer TiAl-Legierung über eine schmiedetechnische Herstellungsroute anzugeben, bei denen die Probleme des Standes der Technik insbesondere im Hinblick auf inhomogene Eigenschaften des Bauteils behoben werden und insbesondere ein Bauteil aus einer TiAl-Legierung in einfacher Weise mit einem gewünschten Eigenschaftsprofil hergestellt werden kann, wobei vor allem auf die spezifische chemische Zusammensetzung und deren Streuung im Bauteil eingegangen werden kann.

### TECHNISCHE LOSUNG

Diese Aufgabe wird gelöst durch ein Verfahren zur Herstellung eines Bauteils mit den Merkmalen des Anspruchs 1 sowie durch ein Bauteil mit den Merkmalen des Anspruchs 11. Vorteilhafte Ausgestaltungen sind Gegenstand der abhängigen Ansprüche.

Gemäß der vorliegenden Erfindung wird vorgeschlagen, bei einem schmiedetechnisch hergestellten Bauteil aus einer TiAl-Legierung, also einer Legierung, bei der die Legierungsbestandteile mit dem höchsten Anteil an der Legierungszusammensetzung Titan und Aluminium sind, nach dem Schmieden mindestens eine erste Wärmebehandlung vorzunehmen, bei der zumindest in einem Verfahrensschritt das Bauteil auf eine Temperatur zwischen 1100°C und 1200°C für 6 bis 10 Stunden liegt und anschließend abgekühlt wird.

Durch die vorhergehenden Herstellungsschritte erfährt das TiAl-Material eine teilweise Entrnischung. Diese erste Wärmebehandlung wird als Homogenisierungsglühen bezeichnet, da damit die Materialzusammensetzung über das Bauteil homogenisiert wird und bestehende Konzentrationsstelle aufgelöst werden. Dabei kann die Abkühlrate zwischen 1°C/s und 5°C/s betragen.

In einer bevorzugten ersten Ausführungsform wird das Bauteil in einer zweiten Wärmebehandlung über der Solvus-Linie von γ-TiAl erwärmt. Durch eine derartige zweiten Wärmebehandlung wird im Gefüge das enthaltene γ-TiAl zumindest teilweise in eine andere feste Phase, wie z.B. α-TiAl umgewandelt, sodass eine gewünschte bzw. angepasste Phasenzusammensetzung in der TiAl-Legierung ermöglicht wird und insbesondere abhängig von der chemischen Zusammensetzung des Bauteils durch Variation der Phasenzusammensetzung eine Einstellung optimaler mechanischer Eigenschaften, insbesondere hinsichtlich der Gesamtdehnung und der Kriechfestigkeit möglich wird. Die Wärmebehandlung kann hierbei speziell auf die spezifische chemische Zusammensetzung und deren Streuung im Bauteil abgestimmt werden. Im Vergleich zur bisherigen Vorgehensweise, bei der zwar nach dem Schmieden ebenfalls eine Wärmebehandlung zur Erholung des Gefüges durchgeführt worden ist, kommt es jedoch bei einer Auslagerung des Bauteils bei einer Temperatur oberhalb der Solvus-Linie des y - TiAl im entsprechenden Phasendiagramm zu einer Änderung der Phasenzusammensetzung, welche eine variable Einstellung der mechanischen Eigenschaften des Bauteils ermöglicht. Diese zweite Wärmebehandlung bezeichnet man als Rekristallisationsglühen.

Erfindungsgemäß wird das Bauteil nach der zweiten Wärmebehandlung über der Solvus-Linie des γ-TiAl schnell abgekühlt, um die bei der Wärmebehandlungstemperatur eingestellte Phasenzusammensetzung weitgehend einzufrieren. Eine schnelle Abkühlung erfolgt durch Abschrecken in Wasser oder Öl oder durch Luftkühlung mit einem Gebläse.

Die Abkühlung kann so schnell erfolgen, dass eine Umwandlung von bei der zweiten Wärmebehandlung zusätzlich gebildetem α-TiAl in eine Lamellenstruktur aus α-TiAl und γ-TiAl vermieden wird.

Darüber hinaus kann die zweiten Wärmebehandlung bei einer Temperatur durchgeführt werden, bei der vermieden wird, in ein einphasiges Phasenfeld des TiAl-Phasendiagramms zu gelangen, wie beispielsweise das α-TiAl Phasenfeld, um die bei einer Wärmebehandlung in einem einphasigen Phasenfeld auftretende Gefahr des Grobkornwachstums zu unterbinden.

Die zweite Wärmebehandlung kann für eine Zeitdauer durchgeführt werden, die eine ausreichende Umwandlung des γ - TiAl in eine andere Phase, insbesondere α - TiAl, gewährleistet, so dass die gewünschte Phasenzusammensetzung erreicht werden kann.

Die Temperatur bei der zweiten Wärmebehandlung über der γ - TiAl - Solvus - Linie kann bei einer Temperatur von 20°C bis 50°C, insbesondere 25°C bis 35°C, vorzugsweise ca. 30°C über der γ - TiAl - Solvus - Linie gewählt werden.

Das Verfahren wird für Bauteile eingesetzt, die aus einer TiAl-Legierung mit 42 bis 45 At.- % Titan, insbesondere 42,5 - 54,5 At.-% Titan, 3,5 bis 4,5 At.-% Niob, insbesondere 4,0 bis 4,2 At.-% Niob, 0,75 bis 1,5 At.-% Molybdän, insbesondere 0,9 bis 1,2 At.-% Molybdän, und 0,05 bis 0,15 At.-% Bor, insbesondere 0,1 bis 0,12 At.-% Bor, sowie dem Rest Aluminium und unvermeidbaren Verunreinigungen bestehen. Bei einer derartigen Legierung liegt eine Phasenzusammensetzung mit entsprechenden Anteilen des γ - TiAl vor, die den Einsatz des erfindungsgemäßen Verfahrens besonders vorteilhaft macht.

In einer bevorzugten Ausführungsform kann zusätzlich eine dritte Wärmebehandlung im Temperaturbereich von 800°C bis 950°C für 5 bis 7 Stunden durchgeführt werden, um das Materialgefüge im Bauteil zu stabilisieren (Stabilisierungsglühen).

Mit einem entsprechenden Verfahren können Bauteile einer Strömungsmaschine hergestellt werden, insbesondere einer Gasturbine oder eines Flugtriebwerks, wie insbesondere Laufschaufeln, Leitschaufeln, oder Turbinenbliske, die ein variabel einstellbares Eigenschaftsprofil aufgrund einer angepassten Phasenzusammensetzung aufweisen.

### KURZBESCHREIBUNG DER FIGUR

Die beigefügte Zeichnung in der einzigen Figur zeigt ein sogenanntes TNM-Phasendiagramm für einen Werkstoff, bei dem die vorliegende Erfindung verwirklicht werden kann.

### AUSFÜHRUNGSBEISPIEL

Ein Werkstoff für ein erfindungsgemäß hergestelltes Bauteil weist eine Zusammensetzung im Bereich von 42 bis 45 At.-% Titan, 3,5 bis 4,5 At.-% Niob, 0,75 bis 1,5 At.-% Molybdän, sowie 0,05 bis 0,15 At.-% Bor mit Rest Aluminium und unvermeidbaren Verunreinigungen auf. Ein entsprechendes Bauteil kann beispielsweise isotherm geschmiedet werden, bis es die Rohkontur des endgültig herzustellenden Bauteils aufweist.

Als erstes wird das Material des Bauteils durch eine erste Wärmebehandlung bei bspw. 1150°C für 8 Stunden homogenisiert.

Das Bauteil wird in einer zweiten Wärmebehandlung dann bei einer Temperatur von beispielsweise 1290°C (also oberhalb der Solvus-Linie(1)) für eine vorbestimmte Zeitdauer geglüht, um eine teilweise Umwandlung des γ-TiAls in α-TiAl zu bewirken, sodass α-TiAl und γ-TiAl nebeneinander im Gefüge vorliegen. Die Temperaturbehandlung kann dabei solange durchgeführt werden, bis für die gewünschte Phasenzusammensetzung eine ausreichende Menge an γ-TiAl in α-TiAl umgewandelt worden ist.

Danach wird das Bauteil schnell abgekühlt, beispielsweise durch Abschrecken in Wasser (10min) oder in Öl oder durch Abkühlung mit einem Gebläse. Diese Gebläseabkühlung erfolgt in einem Ofen, wobei die Temperatur auf 850°C gesenkt und für 6 Stunden gehalten wird. Dadurch wird das bei der Temperatur der zweiten Wärmebehandlung, also bei einer Temperatur von 1290°C, eingestellte α- und γ-TiAl- Gefüge weitgehend eingefroren und eine Umwandlung der α-Phase in α/γ-Lamellen vermieden. Durch die Wahl der Wärmebehandlungstemperatur in Höhe von 1290°C wird zudem vermieden, dass das γ-TiAl vollständig in α-TiAl umgewandelt wird, was bei einer entsprechenden Temperaturbehandlung zu der Gefahr des Grobkornwachstums führen würde.

## Patentansprüche

1. Verfahren zur Herstellung eines Bauteils aus einer TiAl - Legierung mit 42 bis 45 At.-% Ti, 3,5 bis 4,5 At.-% Nb, 0,75 bis 1,5 At.-% Mo, 0,05 bis 0,15 At.-% B und Rest Aluminium und unvermeidbare Verunreinigungen, bei welchem das Bauteil durch Schmieden, insbesondere isothermes Schmieden, geformt und nachfolgend mindestens einer Wärmebehandlung unterzogen wird, wobei bei einer ersten Wärmebehandlung die Temperatur zwischen 1100 und 1200°C liegt und für 6 bis 10 Stunden gehalten wird und anschließend das Bauteil abgekühlt wird,
**dadurch gekennzeichnet, dass**
bei einer zweiten Wärmebehandlung das Bauteil auf eine Temperatur über der Solvus - Linie (1) von γ - TiAl erwärmt wird und das Bauteil nach der zweiten Wärmebehandlung über der Solvus-Linie (1) durch Abschrecken in Wasser oder Öl oder durch Luftkühlung mit einem Gebläse schnell abgekühlt wird.

2. Verfahren nach Anspruch 1,
**dadurch gekennzeichnet, dass**
die Abkühlrate nach der ersten Wärmebehandlung zwischen 1°C/s und 5°C/s liegt.

3. Verfahren nach Anspruch 1 oder 2,
**dadurch gekennzeichnet, dass**
das Bauteil nach der zweiten Wärmebehandlung so schnell abgekühlt wird, dass eine Umwandlung des α - TiAl in eine Lamellenstruktur aus α - TiAl und γ - TiAl unterdrückt wird.

4. Verfahren nach einem der vorhergehenden Ansprüche,
**dadurch gekennzeichnet, dass**
die Temperatur oberhalb der Solvus - Linie (1) so lange gehalten wird, bis eine gewünschte Phasenzusammensetzung aus α - TiAl und γ - TiAl erreicht ist.

5. Verfahren nach einem der vorhergehenden Ansprüche,
**dadurch gekennzeichnet, dass**
die Temperatur bei der zweiten Wärmebehandlung 20°C bis 50°C, insbesondere 25°C bis 35°C, vorzugsweise ca. 30°C über der Solvus - Linie gewählt wird.

6. Verfahren nach einem der vorhergehenden Ansprüche,
**dadurch gekennzeichnet, dass**
das Bauteil aus einer TiAl - Legierung mit 42,5 bis 44,5 At.-% Ti, 4 bis 4,2 At.-% Nb, 0,9 bis 1,2 At.-% Mo, 0,1 bis 0,12 At.-% B und Rest Aluminium und unvermeidbare Verunreinigungen gebildet wird.

7. Verfahren nach einem der vorhergehenden Ansprüche,
**dadurch gekennzeichnet, dass**
die Formung des Bauteils durch isothermes Schmieden erfolgt.

8. Verfahren nach einem der vorhergehenden Ansprüche,
**dadurch gekennzeichnet, dass**
die Formung des Bauteils durch Feingießen und nachfolgend heiß-isostatisches Pressen erfolgt.

9. Verfahren nach einem der vorhergehenden Ansprüche,
**dadurch gekennzeichnet, dass**
das Verfahren eine dritte Wärmebehandlung zur Stabilisierung im Temperaturbereich von 800°C bis 950°C für 5 bis 7 Stunden umfasst.

10. Verfahren nach einem der vorhergehenden Ansprüche,
**dadurch gekennzeichnet, dass**
die Temperatur bei mindestens einer Wärmebehandlung mit einer Genauigkeit von 5°C bis 10°C Abweichung von der Solltemperatur nach oben und unten eingestellt und gehalten wird.

11. Bauteil, das mit dem Verfahren nach einem der vorhergehenden Ansprüche hergestellt worden ist.

12. Bauteil nach Anspruch 11,
**dadurch gekennzeichnet, dass**
es ein Bauteil einer Strömungsmaschine, insbesondere einer Gasturbine oder eines Flugtriebwerks ist, insbesondere eine Laufschaufel, Leitschaufel oder Turbinenblisk ist.

## Claims

1. A method for producing a component from a TiAl alloy with 42 to 45 at% Ti, 3.5 to 4.5 at% Nb, 0.75 to 1.5 at% Mo, 0.05 to 0.15 at% B, and the remainder aluminum and unavoidable impurities, wherein the component is formed by forging, in particular isothermal forging, and then subjected to at least one heat treatment, the temperature of a first heat treatment being between 1100 and 1200°C and being maintained for 6 to 10 hours, whereupon the component is cooled, **characterized in that,** in a second heat treatment, the component is heated to a temperature above the solvus line (1) of γ-TiAl, and after the second heat treatment above the solvus line (1), the component is rapidly cooled by quenching in water or oil or by air cooling with a fan.

2. The method according to claim 1, **characterized in that** the cooling rate after the first heat treatment is between 1 °C/s and 5°C/s.

3. The method according to claim 1 or 2, **characterized in that** the component is cooled so quickly after the second heat treatment that a conversion of the α-TiAl into a lamellar structure of α-TiAl and γ-TiAl is suppressed.

4. The method according to one of the preceding claims, **characterized in that** the temperature above the solvus line (1) is maintained until a desired phase composition of α-TiAl and γ-TiAl is reached.

5. The method according to one of the preceding claims, **characterized in that** the temperature for the second heat treatment is selected from 20°C to 50°C, in particular 25°C to 35°C, preferably approximately 30°C above the solvus line.

6. The method according to one of the preceding claims, **characterized in that** the component is made of a TiAl alloy with 42.5 to 44.5 at% Ti, 4 to 4.2 at% Nb, 0.9 to 1.2 at% Mo, 0.1 to 0.12 at% B, and the remainder aluminum and unavoidable impurities.

7. The method according to one of the preceding claims, **characterized in that the** component is formed by isothermal forging.

8. The method according to one of the preceding claims, **characterized in that** the component is formed by investment casting and subsequent hot isostatic pressing.

9. The method according to one of the preceding claims, **characterized in that** the method comprises a third heat treatment for stabilization in the temperature range from 800°C to 950°C for 5 to 7 hours.

10. The method according to one of the preceding claims, **characterized in that** the temperature during at least one heat treatment is adjusted up and down and maintained with a precision of a 5°C to 10°C deviation from the targettemperature.

11. A component that has been produced using the method according to one of the preceding claims.

12. The component according to claim 11, **characterized in that** it is a component of a turbomachine, in particular a gas turbine or an aircraft engine, in particular a rotor blade, guide vane, or turbine blisk.

## Revendications

1. Procédé de fabrication d'un composant à partir d'un alliage TiAl comportant 42 à 45 % en atome de Ti, 3,5 à 4,5 % en atome de Nb, 0,75 à 1,5 % en atome de Mo, 0,05 à 0,15 % en atome de B et le reste d'aluminium et d'impuretés inévitables, selon lequel le composant est formé par forgeage, en particulier forgeage isotherme, et est ensuite soumis à au moins un traitement thermique, dans lequel lors d'un premier traitement thermique, la température est comprise entre 1 100 et 1 200 °C et est maintenue pendant 6 à 10 heures, et le composant est par la suite refroidi, **caractérisé en ce que** lors d'un deuxième traitement thermique, le composant est chauffé à une température supérieure à la ligne Solvus (1) de γ - TiAl et le composant, après le deuxième traitement thermique au-dessus de la ligne Solvus (1), est rapidement refroidi par trempe dans de l'eau ou de l'huile ou par refroidissement par air au moyen d'un ventilateur.

2. Procédé selon la revendication 1, **caractérisé en ce que** la vitesse de refroidissement après le premier traitement thermique est comprise entre 1 °C/s et 5 °C/s.

3. Procédé selon la revendication 1 ou 2, **caractériséen ce que** le composant est refroidi si rapidement après le deuxième traitement thermique qu'une conversion de l'a - TiAl en une structure lamellaire constituée de α-TiAl et de γ-TiAl est empêchée.

4. Procédé selon l'une quelconque des revendications précédentes, **caractérisé en ce que** la température supérieure à la ligne Solvus (1) est maintenue jusqu'à ce qu'une composition de phase souhaitée constituée de α - TiAl et de γ - TiAl est atteinte.

5. Procédé selon l'une quelconque des revendications précédentes, **caractérisé en ce que** la température lors du deuxième traitement thermique est choisie de façon à être supérieure à la ligne Solvus de 20 °C à 50 °C, en particulier de 25 °C à 35 °C, de préférence d'environ 30 °C.

6. Procédé selon l'une quelconque des revendications précédentes, **caractérisé en ce que** le composant est formé d'un alliage TiAl comportant 42,5 à 44,5 % en atome de Ti, 4 à 4,2 % en atome de Nb, 0,9 à 1,2 % en atome de Mo, 0,1 à 0,12 % en atome de B et le reste d'aluminium et d'impuretés inévitables.

7. Procédé selon l'une quelconque des revendications précédentes, **caractérisé en ce que** le formage du composant est effectué par forgeage isotherme.

8. Procédé selon l'une quelconque des revendications précédentes, **caractérisé en ce que** le formage du composant est effectué par moulage de précision et ensuite par pressage isostatique à chaud.

9. Procédé selon l'une quelconque des revendications précédentes, **caractérisé en ce que** le procédé comprend un troisième traitement thermique destiné à la stabilisation dans la plage de température comprise entre 800 °C et 950 °C pendant 5 à 7 heures.

10. Procédé selon l'une quelconque des revendications précédentes, **caractérisé en ce que** la température lors de l'au moins un traitement thermique est réglée vers le haut et vers le bas avec une précision de 5 °C à 10 °C d'écart par rapport à la température de consigne.

11. Composant, lequel est fabriqué au moyen d'un procédé selon l'une quelconque des revendications précédentes.

12. Composant selon la revendication 11, **caractérisé en ce que** il s'agit d'un composant d'une turbomachine, en particulier d'une turbine à gaz ou d'un moteur d'aéronef, en particulier une aube mobile, une aube directrice ou une aube intégrée de turbine.
